# EUROPÄISCHE PATENTSCHRIFT

(11) **EP 0 276 704 B1**
(45) Veröffentlichungstag und Bekanntmachung des Hinweises auf die Patenterteilung: **22.04.1992**
(21) Anmeldenummer: 88100540.9
(22) Anmeldetag: 16.01.1988
(51) Int. Cl.: D02G 1/20, D02J 13/00

(54) **Verfahren und Vorrichtung zur Behandlung eines Faserkabels**
Method and apparatus for the treatment of a fibre tow
Procédé et appareil pour le traitement d'un câble de fibres

(30) Priorität: 29.01.1987 DE 3702543
(43) Veröffentlichungstag der Anmeldung: 03.08.1988
(73) Patentinhaber: BAYER AG, 51368 Leverkusen (DE)
(72) Erfinder: Wagner, Wolfram, Dr., D-4047 Dormagen (DE); Paulini, Dieter, Dipl.-Ing., D-4047 Dormagen (DE); Widder, Peter, Dipl.-Ing., D-4047 Dormagen 11 (DE)

(56) Entgegenhaltungen:
- DE-A- 3 308 657
- US-A- 3 529 447

## Beschreibung

Die Erfindung betrifft ein Verfahren zur Behandlung eines Faserkabels in einer Vorrichtung, in die es eingeführt, behandelt und aus der es ausgeführt wird und die Vorrichtung.

Faserkabel werden im allgemeinen diversen Behandlungen, z.B. Trocknungs-, Relaxier- oder Thermofixierschritten, unterzogen, insbesondere nach dem Waschen, Strecken oder Avivieren, um z.B. einen gewünschten Feuchtegehalt und bestimmte Werte für Eigenschaften wie Dehnung, Festigkeit oder Anfärbbarkeit zur erhalten. Außerdem werden solche Faserkabel üblicherweise gekräuselt, um ein Auseinanderfallen des Faserkabels in einzelne Fäden zu vermeiden und/oder als Schnittfaser genügend Haftung für den nachfolgenden Spinnprozeß zu besitzen. Die diversen Behandlungen, z.B. Trocknungs-, Relaxier- und Thermofixierschritte, werden üblicherweise durch Behandlung des Faserkabels mit einem Gas, insbesondere mit Dampf oder erhitzter Luft durchgeführt. Für diese Dämpf-und Trocknungsvorgänge sind bestimmte Verweilzeiten einzuhalten und erforderlich.

Bei herkömmlichen Nachbehandlungsverfahren mit niedrigen Produktgeschwindigkeiten bis zu 150 m/min und großen Bandgewichten von beispielsweise 100 ktex erreicht man die erforderlichen Verweilzeiten mit Hilfe von Siebtrommeltrocknern, die eine Reihe von Siebtrommeln enthalten, beispielsweise 20 bis 30 Trommeln mit einem Durchmesser von 140 cm. Die Trocknung wird mit erhitzter Luft durchgeführt, wobei Luftgeschwindigkeiten von 3 bis 5 m/sek. angewendet werden müssen, um ausreichende Trocknungen zu erzielen. Der dafür notwendige Energiebedarf ist erheblich. Da beim Dämpfen und Trocknen auch stets noch restliches Lösungsmittel oder restliches Monomer aus dem Faserkabel ausgetrieben wird, ist es erforderlich, die Trocknungsapparate gegen die Umwelt zu kapseln, was aber im Falle eines Siebtrommeltrockners nur unvollkommen gelingt. Die Kräuselung wird üblicherweise im Anschluß an die Trocknung durchgeführt.

Alternativ sind sogenannte Siebbandtrockner bekannt, auf denen das Produkt mäanderförmig und spannungsarm abgelegt und so durch die Behandlungszonen transportiert wird. Die spannungsarme, meist spannungslose Ablage auf dem Siebband hat den Nachteil, daß zuerst abgelegte Produktlagen des gefalteten Kabels nach unten zu liegen kommen und immer von später abgelegten Produktlagen bedeckt werden, so daß beim Abziehen des Kabels vom Siebband ein großer Teil des Kabels unter dem übrigen Kabel weggezogen werden muß. Dadurch kann es zu Wirrlagen, Verfilzungen und damit zu Störungen des Verfahrensablaufes kommen. Um diesen Nachteil zu beheben, muß das Kabel vor Einführung in den Dämpf- oder Trocknungsapparat auf sogenannten Wendetrommeln abgelegt werden, die gewährleisten, daß bei der Ablage auf das Siebband die zuerst abgelegten Produktlagen nach oben zu liegen kommen und einwandfrei abgezogen werden können.

Nachteilig bei dieser komplizierten Technik ist, daß der Apparat an der Produkteintrittsseite nur schwer abzudichten ist, so daß große Luftmengen unnötigerweise in den Apparat eingeschleust und mit aufgeheizt werden oder die Behandlungsgasreinheit beeinträchtigt, bzw. schädliche Emissionen an den Undichtigkeiten austreten können. Ferner tritt durch die Wendetrommel ein Abkühlen des Kabels und damit ein Energieverlust ein.

Für das Dämpfen/Relaxieren von Schnittfasern/Flocke sind Siebbanddämpfer bekannt, bei denen das Gut unter Einschluß von relativ viel Luft mit Hilfe des Siebbandes in die Behandlungszone eingebracht wird, wo es mit überhitztem Dampf durch Umwälzung desselben gedämpft wird. Nachteil dieser Apparate sind die schwierigen Abdichtmöglichkeiten, damit gekoppelt undefinierte Dampfkonzentrationen und hoher zeitlicher Aufwand, z.B. bei Farbwechseln.

Aufgabe der Erfindung ist es, ein verbessertes Behandlungsverfahren zur Verfügung zu stellen, insbesondere Faserkabel mit Bandgewichten von 5 bis 500 ktex energieund emissionarm zu kräuseln und zu behandeln, insbesondere zu dämpfen, zu relaxieren, zu trocknen und/oder zu fixieren.

### Gegenstand der Erfindung ist weiterlin ein

**Verfahren** zur verbesserten, energiesparenden und emmissionsarmen Behandlung eines Faserkabels in einer Behandlungsvorrichtung,
dadurch gekennzeichnet,
daß das Faserkabel mit Bandgewichten von 5-500 ktex durch eine mechanische oder aerodynamische Kräuselvorrichtung als Produkteintrittsschleuse in die Behandlungsvorrichtung eingeführt wird,
daß es unter Erhalt eines Kräuselkuchens mit einer Querschnittsform, die größere Längen als Höhen aufweist, gekräuselt wird,
daß der Kräuselkuchen über eine gasdurchlässige, feststehende Siebplatte gefördert wird, wobei durch die Siebplatte Gas von unten gegen den Kräuselkuchen strömt, so daß dieser berührungslos oder mit verminderter Auflagekraft im schwebenden Zustand durch die geringe Schubkraft der Kräuselvorrichtung über die horizontale oder schwach geneigte Siebplatte hinweg befördert wird,
daß der Kräuselkuchen während des Aufenthaltes auf der Siebplatte in gewünschter Weise, gegebenenfalls in mehrere Behandlungszonen unterteilt, mit Luft oder Dampf als Gas, jeweils von einem Ventilator, gegebenenfalls über einen Wärmeaustauscher, durch das Produkt im Kreise umgewälzt, behandelt wird
und daß der Kräuselkuchen abschließend aus der Behandlungsvorrichtung austritt.

Bevorzugte Querschnittsformen des Kräuselkuchens sind jene, die größere Längen als Höhen aufweisen, beispielsweise ovale, elliptische oder rechteckige. Die Kräuselung erfolgt vorzugsweise in einer aerodynamischen Kräuselvorrichtung mit einem heißen, gasförmigen Medium von 5 bis 16 bar Druck und einer Temperatur von 50 bis 210°C. Bevorzugte Kräuselvorrichtungen sind aus der DE-A-3 308 657 bekannt. Die verwendete Kräuseldüse kann mit Dampf oder entsprechend temperierter Luft betrieben werden. Die Stirnwand, in die sie montiert ist, kann gleichzeitig die Abschlußwand einer vorhergehenden Vorrichtung, in der beispielsweise gewaschen, gestreckt oder aviviert wird, sein. Die Kräuseldüse besteht vorzugsweise aus einem Einlaufteil, einer Mischstrecke, einem Diffusor und einem Stangenkäfig. In einer besonders bevorzugten Ausführungsform ist die wirksame Öffnung der Kräuseldüse rechteckig. Im Diffusor öffnet sich das Faserband, das dann im Stangenkäfig gebremst und gekräuselt wird. Der Stangenkäfig besteht vorzugsweise aus achsparallel angeordneten Stäben, zwischen denen Gas entweichen kann.

### Gegenstand des Erfindung ist weiterlin eine

**Vorrichtung** zur Behandlung eines Fezerkabels, gekennzeichnet durch eine an der einen Stirnseite gasdicht montierte aerodynamische Kräuselvorrichtung mit einem rechteckigen Querschnitt der Kräuseldüse und mit einem angeschlossenen Käfig aus parallel zur Fördereinrichtung angeordneten Stäben als Produkteinmttsschleuse,
eine gasdurchlässige,feststehende Siebplatte in Fortsetzung der Unterkante der Austrittsöffnung der Kräuseldüse,
eine Gasfördereinrichtung zum Einblasen von Gas unterhalb der Siebplatte, um den Kräuselkuchen berührungslos oder mit verminderter Auflagekraft unter der Schubkraft der Kräuselvorrichtung schwebend zu befördern und zum Abziehen des eingeblasenen Gases über einen Ventilator, über einen Wärmeaustauscher und Drosselklappen und Wiedereinführen von unten in die Behandlungszone, wobei mehrere solche Kreisläufe in Formvon Zone aneinandergereiht sein können,
eine Austrittsöffnung für das zu behandelnde Gut
und ein die Düse bis zur Austrittsöffnung umhüllendes Gehäuse.

Die eigentliche Behandlungsvorrichtung besteht vorzugsweise im wesentlichen aus einem länglichen Kanal, dessen Querschnittsformen dem Kräuselkuchenquerschnitt angepaßt ist, der einen gelochten einfachen oder Doppelboden zur gleichmäßigen Strömungsverteilung in Längs- und Querrichtung, darunter einen Gasverteilungsraum z.B. mit Dreieckprofil und darüber eine ebene oder trichterförmige Gassammelhaube aufweist. In der einen Stirnseite wird die mechanische und aerodynamische Kräuselvorrichtung gasdicht montiert und bildet die Produkteintrittsschleuse, ihr gegenüber befindet sich eine Öffnung für den Produktaustritt. Alternativ können oberhalb vom Produkt eine weitere gasdurchlässige Siebplatte oder sogenannte in Längsrichtung montierte kufenförmiger Niederhalter montiert werden, um ein "Ausbeulen" des Kräuselkuchens aus der Längsform zu verhindern. Weitere Bestandteile der Vorrichtung sind i.a. die entsprechenden Rohrleitungen, Ventilatoren, Wärmetauscher, Drosselorgane und Isolierungen, die die Gaskreisläufe aufrecht und auf gewünschter Temperatur halten und gleichzeitig das in Kräuselkuchenform vorliegende Produkt nahezu in Schwebe halten. Durch den schwebenden Zustand des Produktes ist nur eine geringe Schubkraft der Kräuselvorrichtung notwendig. Die Schubwirkung kann aber auch durch an sich bekannt, speziell gelochte Siebbleche mit wählbarer Gasaustrittsrichtung verstärkt oder vermindert werden.

Die Behandlungsvorrichtung kann in mehrere Behandlungszonen unterteilt sein. In den einzelnen Behandlungszonen kann das Behandlungsmedium, vorzugsweise Dampf oder Luft, jeweils von einem Ventilator über einen Wärmeaustauscher und das Produkt im Kreis umgewälzt werden.

Ein besonders bevorzugtes Verfahren ist dadurch gekennzeichnet, daß oberhalb des über das Siebband beförderten Kräuselkuchens das eingeblasene Gas mittels eines Ventilators abgezogen über einen Wärmetauscher und Drosselklappen von unten wieder in die Behandlungszone eingeführt, d.h. im Kreis umgewälzt wird und mehrere solcher Kreisläufe sich in Form von Zonen aneinander reihen können. Im Falle von Kühlzonen kann auf Wärmetauscher verzichtet und Frischluft zum Kühlen herangezogen werden. Wird die Apparatur als Trockner benutzt, so kann den internen Kreisläufen im Gegenstrom zum Produkt ein Frischluftstrom überlagert werden. Dieser Frischluftstrom kühlt in den Kühlzonen das Produkt und erwärmt sich gleichzeitig. Im Parkour durch den Trockner lädt er sich mit der dem Produkt entnommenen Feuchtigkeit auf und wird in der ersten Trocknerzone mit Hilfe eines Ventilators abgezogen. Wird die Apparatur als Dämpfer betrieben, so kann auch die Düse sinnvollerweise mit Dampf betrieben werden. Der Kräuseldampf kann dann gleichzeitig zum Dämpfen herangezogen werden, vorzugsweise im Gleichstrom zum Produkt. Im Falle einer mechanischen Kräuselvorrichtung kann der Dampf in Gegenstrom oder Gleichstrom an geeigneter Stelle zugegeben werden. Als Abschluß wird auch hier gekühlt. Die Apparatur kann auch zur kombinierten Dämpf- und Trockenbehandlung herangezogen werden, wobei zwischen Dämpf- und Trockenzonen zweckmäßigerweise eine Zwischenzone eingeschaltet ist. Am Ende der Apparatur befindet sich eine Öffnung, durch die das Kabel aus der Apparatur geführt und gegebenenfalls einer weiteren Vorrichtung, beispielsweise einer Schneide- oder einer Abtäfelvorrichtung zugeführt wird.

Ein wesentlicher Vorteil einer feststehenden Siebplatte liegt darin, daß eine besonders gute Abdichtung der Apparatur erreicht wird und keine rotierenden Teile vorliegen, an denen sich Kabelaufläufer bilden könnten. Zudem wird durch die geringen Leckluftmengen die Wirksamkeit und Reinheit der Behandlungsgase verbessert und eine schonende gleichmäßige Produktbehandlung gewährleistet. Durch den Kräuselvorgang wird das gestreckte Faserband in eine gestauchte, im Querschnitt runde, ovale oder viereckige Kuchenform überführt. Der Stauchungsfaktor, als Verhältnis der Faserbandgeschwindigkeit zur Kuchengeschwindigkeit definiert, liegt vorzugsweise im Bereich von 2 bis 100, insbesondere 2 bis 25.

Durch die enorme Verlangsamung der Fasergeschwindigkeit lassen sich Fördergeschwindigkeiten von 0,2 bis 5 m/min realisieren und damit relativ kleine Apparaturen mit hohen Verweilzeiten von beispielsweise 2 bis 15 min. Durch die Stauchung gelingt es, Flächengewichte von 1,5 bis 20 kg/m zu verwirklichen. Dadurch werden schonende und sehr gleichmäßige Behandlungen mit niedrigen Gasgeschwindigkeiten von 0,3 bis 3 m/sek ermöglicht.

In einer bevorzugten Ausführungsform tritt das Faserkabel mit einer Geschwindigkeit von 50 bis 150 m pro Min. in die Behandlungsvorrichtung ein und tritt - gekräuselt und behandelt - mit einer Geschwindigkeit von 2 bis 5 m pro Min. aus.

Wird zur Behandlung gasförmiges Medium, vorzugsweise Dampf- oder Heißluft verwendet, so bietet es sich an, dieses von unten nach oben durch die Siebplatte und den Kräuselkuchen zu führen.

Das erfindungsgemäße Verfahren eignet sich prinzipiell für alle endlosen Faserkabel, die hydrothermischen Gasbehandlungen unterworfen werden müssen. Ganz besonders effektiv ist das erfindungsgemäße Verfahren zur Behandlung von Acrylfaserkabeln, vorzugsweise nach dem Trockenspinnverfahren erzeugt.

Das erfindungsgemäße Verfahren ist besonders geeignet für solche endlose Faserbänder, die in breiter Form von z.B. 50 bis 500 mm durch übliche Nachbehandlungsschritte wie Waschen, Strecken, Avivage und/oder Trocknen erhalten werden, wobei
a) der Waschprozeß nach dem Gegenstromprinzip in mehreren Stufen durchgeführt und als Transportvorrichtung für das Spinnband beim Waschverfahren eine Schwingrinne oder flache Bäder mit Umlenkwalzen oder Siebtrommeln verwendet werden,
b) die Verstreckung vor und/oder nach dem Waschprozeß in einer Dampfatmosphäre von 100 bis 120°C oder im Wasserbad mit 70 bis 98°C durchgeführt wird,
c) die Kräuselung in der oben angegebenen aerodynamischen Kräuselvorrichtung mit einem heißen, gasförmigen Medium von 5 bis 16 bar Druck und einer Temperatur von 50 bis 210°C oder einer bekannten mechanischen flachen Stauchkammerkräusel erfolgt.
d) die Präparation kontinuierlich vor, während oder nach der Kräuselung auf das Faserband aufgetragen wird,
e) das Faserband zum Dämpfen in gefalteter Form spannungsarm über der Siebplatte durch einen Dämpfapparat transportiert und dabei mit Wasserdampf von 100 bis 150°C behandelt wird,
f) das Faserband schließlich über der Siebplatte in gefaltetem Zustand mit Hilfe von warmer Luft von 60 bis 180°C getrocknet, anschließend mit kalter Luft auf Temperaturen unter 50°C gekühlt und gegebenenfalls einer Schneidevorrichtung oder Verpackungseinheit zugeführt wird.

Die geschnittenen Fasern können aus der Schneidevorrichtung kontinuierlich in einer pneumatischen Förderleitung zur Ballenpresse gefördert und darin zu fertig verpackten Faserballen gepreßt werden.

Das Faserkabel kann grundsätzlich von unterschiedlichster chemischer Zusammensetzung sein und nach unterschiedlichsten Verfahren hergestellt sein. In einer besonders bevorzugten Ausführungsform handelt es sich um ein Polyacrylnitril mit gegebenenfalls anderen Copolymeren, welches aus einem geeigneten Lösungsmittel, z.B. Dimethylformamid nach dem Trockenspinnverfahren hergestellt worden ist.

Fig. 1 zeigt einen Längsschnitt einer bevorzugten Vorrichtung, in der das erfindungsgemäße Verfahren durchgeführt werden kann.

Das Faserband 1 wird der mit Luft oder Dampf über Leitung 2 beaufschlagten Kräuselvorrichtung 3 zugeführt, von dieser in einen Kräuselkuchen 4 geformt und über die feststehende Siebplatte 5 geschoben. Der aus der Kräuselvorrichtung in die Behandlungsvorrichtung strömende Gasstrom 6 wird zusammen mit dem im Kreis umgewälzten Strom 11 in der Haube 7 gesammelt und über die Leitung 8 den nicht dargestellten Aggregaten wie Wärmetauscher, Ventilator, Drosselorganen zugeführt und über die Leitung 9 wieder unterhalb der Siebplatte 5 in den Kanal 10 gefördert, der für die gleichmäßige Beaufschlagung der Siebplatte 5 sorgt. Oberhalb des Kräuselkuchens kann sich eine weitere Siebplatte 12 oder Kufenförmige Niederhalter 12ʹ befinden.

Nach dem Durchfahren der Behandlungszone verläßt der Kräuselkuchen 4 zusammen mit einem Teilstrom 13 des Behandlungsgases durch die Öffnung 14 den Apparat und kann einem nicht dargestellten, z.B. nachgeschalteten Kühl-oder Förderband zugeführt werden.

In Fig. 2 ist ein Schnitt A-B der vorher beschriebenen Vorrichtung dargestellt.

Fig. 3 zeigt eine alternative Vorrichtung mit einer bekannten mechanischen Kräuselvorrichtung. Das Faserband 1 wird von den Kräuselwalzen 15 der Kräuselkammer 16 zugeführt und als Kräuselkuchen 4 in die Behandlungsvorrichtung geschoben. Diese besteht, ähnlich wie bei Fig. 2, aus einer einfachen oder doppelten Siebplatte 5, einer Haube 7, den Ab- und Zuleitungen 8 und 9 und dem Kanal 10. Alternativ befinden sich oberhalb des Kräuselkuchens 4 drei kufenförmige Niederhalter 12ʹ. Das Behandlungsgas (Luft oder Dampf) kann in diesem Fall über einen Stutzen 17 in Leitung 9 zugegeben werden.

Fig. 4 zeugt den entsprechenden Schnitt A-B durch die Vorrichtung nach Fig. 3.

Die in Fig. 5 gezeigte Kräuseldüse besteht aus einem Einlaufteil (21), der Mischstreckte (25), dem Diffusor (26) und dem Stangenkäfig (27). Das Faserband (1) wird durch das Mundstück (30) eingesaugt. Ein heißes Gas (29) wird durch die Zuleitung (22) und den Spalt (23) zugeführt, erwärmt und fördert das Band.

### Beispiel 1

Ein Polyacrylfaserband von 70 ktex wird mit 20 m/min einer mit Dampf von 9 bar und 170°C betriebenen Düse zugeführt und von dieser in einen Kräuselkuchen von 125 mm Breite und 25 mm Höhe und einem Flächengewicht von 10 kg/m² geformt. Der Kräuselkuchen wird während 3 min von unten mit überhitztem Dampf von 125°C, einer Konzentration von 98 % und einer Geschwindigkeit von 0,85 m/sek in Schwebe gehalten und durch die Behandlungszone gefördert. Unter den genannten Bedingungen reduziert sich der Bandkochschrumpf von 23,1 auf 0,9 %, verliert Lösungsmittel von 3,3 auf 1,7 %. Die Faserfestigkeit fällt von 2,7 auf 2,4 cN/dtex und die Dehnung steigt von 26,4 auf 40,4 %. Die Feuchtigkeit des Bandes nimmt von 50 auf 35 % ab.

### Beispiel 2

Ein Faserband von 80 ktex wird mit 60 m/min der mit heißer Luft von 180°C und 5 bar betriebenen Kräuseldüse zugeführt. Der sich bildende Kräuselkuchen von 125 mm Breite und 30 mm Höhe wird während 2 min mit Luft von 160°C mit 0,9 m/s von unten angeströmt und durch die Apparatur gefördert. Der Kräuselkuchen mit einem Flächengewicht von 12 kg/m² trocknet von 45 auf 15 % Feuchtegehalt bezogen auf Feststoff.

## Patentansprüche

1. **Verfahren** zur verbesserten, energiesparenden und emmissionsarmen Behandlung eines Faserkabels in einer Behandlungsvorrichtung,
dadurch gekennzeichnet,
daß das Faserkabel mit Bandgewichten von 5-500 ktex durch eine mechanische oder aerodynamische Kräuselvorrichtung als Produkteinttsschleuse in die Behandlungsvorrichtung eingeführt wird,
daß es unter Erhalt eines Kräuselkuchens mit einer Querschnittsform, die größere Längen als Höhen aufweist, gekräuselt wird,
daß der Kräuselkuchen über eine gasdurchlässige, feststehende Siebplatte gefördert wird, wobei durch die Siebplatte Gas von unten gegen den Kräuselkuchen strömt, so daß dieser berührungslos oder mit verminderter Auflagekraft im schwebenden Zustand durch die geringe Schubkraft der Kräuselvorrichtung über die horizontale oder schwach geneigte Siebplatte hinweg befördert wird,
daß der Kräuselkuchen während des Aufenthaltes auf der Siebplatte in gewünschter Weise, gegebenenfalls in mehrere Behandlungszonen unterteilt, mit Luft oder Dampf als Gas, jeweils von einem Ventilator, gegebenenfalls über einen Wärmeaustauscher, durch das Produkt im Kreise umgewälzt, behandelt wird
und daß der Kräuselkuchen abschließend aus der Behandlungsvorrichtung austritt.

2. Verfahren nach Ansptuch 1, dadurch gekennzeichnet, daß das Faserkabel mit einer aerodynamischen Gasdüsegekräuselt wird, die einen rechteckigen Querschnitt hat.

3. Verfahren nach Ansprüchen 1 und 2, dadurch gekennzeichnet, daß oberhalb des über die Siebplatte geförderten Kräuselkuchens das eingeblasene Gas mittels eines Ventilators abgezogen und über einen Wärmeaustauscher und Drosselklappen von unten wieder in die Behandlungszone eingeführt wird.

4. Verfahren nach Anspruch 1, dadurch gekennzeichnet, daß das gekräuselte Faserkabel in der Behandlungsvorrichtung gedämpft, getrocknet, relaxiert und/oder fixiert wird.

5. **Vorrichtung** zur Behandlung eines Faserkabels gekennzeichnet durch
eine an der einen Stirnseite gasdicht montierte aerodynamische Kräuselvorrichtung mit einem rechteckigen Querschnitt der Kräuseldüse und mit einem angeschlossenen Käfig aus parallel zur Fördereinrichtung angeordneten Stäben als Produkteintrittsschleuse,
eine gasdurchlässige,feststehende Siebplatte in Fortsetzung der Unterkante der Austrittsöffnung der Kräuseldüse,
eine Gasfördereinrichtung zum Einblasen von Gas unterhalb der Siebplatte, um den Kräuselkuchen berührungslos oder mit verminderter Auflagekraft unter der Schubkraft der Kräuselvorrichtung schwebend zu befördern und zum Abziehen des eingeblasenen Gases über einen Ventilator, über einen Wärmeaustauscher und Drosselklappen und Wiedereinführen von unten in die Behandlungszone, wobei mehrere solche Kreisläufe in Form von Zonen aneinandergereiht sein können,
eine Austrittsöffnung für das zu behandelnde Gut
und ein die Düse bis zur Austrittsöffnung umhüllendes Gehäuse.

6. Vorrichtung nach Anspruch 5, wobei die Behandlungsvorrichtung aus einem länglichen Kanal besteht, dessen Querschnittsform dem Kräuselkuchenquerschnitt angepaßt ist, einen gelochten, einfachen oder Doppelboden als Siebboden zur gleichmäßigen Strömungsverteilung in Längs- und Querrichtung enthält
und darunter einen Gasverteilungsraum mit Dreiecksprofil und darüber eine ebene oder trichterförmige Gassammelhaube als Gehäuse aufweist.

7. Vorrichtung nach Ansprüchen 5 und 6, dadurch gekennzeichnet, daß die inneren Abmessungen des Gehäuses sich zur Austrittsöffnung hin verjüngen.

8. Vorrichtung nach Ansprüchen 5 bis 7, dadurch gekennzeichnet, daß oberhalb des Kräuselkuchens eine weitere, gasdurchlässige Siebplatte oder in Längsrichtung montierte kutenförmige Niederhalter gegen ein Ausbeulen des Kräuselkuchens montiert sind.

9. Vorrichtung nach Ansprüchen 5 bis 8, dadurch gekennzeichnet, daß in den einzelnen Behandlungszonen das gasförmige Behandlungsmedium Luft oder Dampf jeweils von einem Ventilator über einen Wärmeaustauscher und das Produktim Kreise umgewälzt wird.

10. Vorrichtung nach Ansprüchen 5 bis 9, dadurch gekennzeichnet, daß am Ende der Behandlungszonen Kühlluft umgewälzt wird.

## Claims

1. A method for the improved, energy-saving and low-emission treatment of a fibre cable in a treatment device, characterised in that the fibre cable having strip weights of 5 - 500 ktex is introduced into the treatment device by a mechanical or aerodynamic crimping device as a product inlet gate, the fibre cable is crimped to produce a crimping cake having a cross sectional shape which is greater in its length than its height, the crimping cake is conveyed over a gas-permeable, stationary filter plate, gas flowing from below through said filter plate against the crimping cake, so that the latter is transported over the horizontal or slightly inclined filter plate in a contact-free manner or with reduced bearing force in a floating state as a result of the slight pushing force of the crimping device, during its dwell time above the filter plate the crimping cake is treated in the desired manner, optionally divided into a plurality of treatment zones, with air or steam as a gas, in each case circulated through the product by a fan, optionally via a heat exchanger, and the crimping cake finally leaves the treatment device.

2. A method according to claim 1, characterised in that the fibre cable is crimped using an aerodynamic gas nozzle having a rectangular cross section.

3. A method according to claims 1 and 2, characterised in that the blown-in gas is drawn off by means of a fan above the crimping cake conveyed over the filter plate and via a heat exchanger and throttle flaps is reintroduced into the treatment zone from below.

4. A method according to claim 1, characterised in that the crimped fibre cable is steamed, dried, relaxed and/or fixed in the treatment device.

5. A device for treating a fibre cable, characterised by
an aerodynamic crimping device mounted in a gastight manner at one end face and having a rectangular cross section of its crimping nozzle and an adjoining cage formed from rods arranged parallel to the conveying direction as a product inlet gate,
a gas-permeable, stationary filter plate as an extension of the lower edge of the outlet opening of the crimping nozzle,
a gas conveying device for blowing in gas beneath the filter plate for transporting the crimping cake in a contact-free floating manner or with reduced bearing force by means of the pushing force of the crimping device and for drawing off the blown-in gas via a fan, via a heat exchanger and throttle flaps and for reintroducing said gas into the treatment zone from below, it being possible to arrange a plurality of circuits of this type in a row in the form of zones,
an outlet opening for the material to be treated
and a housing surrounding the nozzle as far as the outlet opening.

6. A device according to claim 5, the treatment device comprising an elongated duct, whose cross sectional shape is adapted to the cross section of the crimping cake and which comprises a perforated single or double floor as a filter floor for the uniform flow distribution in the longitudinal and transverse directions and, below said duct, a gas distribution chamber having a triangular profile and, above said duct, a flat or funnel-shaped gas collection hood as a housing.

7. A device according to claims 5 and 6, characterised in that the internal dimensions of the housing narrow towards the outlet opening.

8. A device according to claims 5 to 7, characterised in that a further, gas-permeable filter plate or a sledge-shaped holding-down device mounted in the longitudinal direction are arranged above the crimping cake in order to prevent the latter from bulging.

9. A device according to claims 5 to 8, characterised in that the gaseous treatment medium air or steam is circulated in the individual treatment zones in each case by a fan via a heat exchanger and the product.

10. A device according to claims 5 to 9, characterised in that cooling air is circulated at the end of the treatment zones.

## Revendications

1. Procédé pour le traitement perfectionné, économisant de l'énergie et peu polluant, d'un câble de fibres dans un dispositif de traitement, caractérisé en ce que le câble de fibres de masses linéiques comprises entre 5 et 500 ktex est introduit dans le dispositif de traitement, par un dispositif d'ondulation mécanique ou aérodynamique servant de sas d'entrée du produit, en ce qu'il est crêpé pour obtenir un gâteau crêpé dont la section transversale présente une longueur supérieure à la hauteur, en ce que le gâteau crêpé est envoyé sur une plaque perforée fixe, perméable aux gaz, du gaz traversant la plaque perforée à partir du bas vers le gâteau crêpé, ce qui fait que celui-ci est transporté sans contact ou avec une force d'appui réduite, à l'état flottant, au moyen de la faible poussée du dispositif d'ondulation, au-dessus de la plaque perforée horizontale ou légèrement inclinée, en ce que le gâteau crêpé, éventuellement divisé en plusieurs zones de traitement, est traité pendant son séjour sur la plaque perforée, de manière souhaitée, avec comme gaz de l'air ou de la vapeur, mis en circulation à travers le produit par un ventilateur, éventuellement par passage à travers un échangeur de chaleur, et en ce que le gâteau crêpé sort ensuite du dispositif de traitement.

2. Procédé selon la revendication 1, caractérisé en ce que le câble de fibres est crêpé avec une buse à gaz aérodynamique qui présente une section transversale rectangulaire.

3. Procédé selon les revendications 1 et 2, caractérisé en ce que par dessus le gâteau crêpé transporté sur la plaque perforée, le gaz insufflé est extrait au moyen d'un ventilateur et réintroduit à partir du bas dans la zone de traitement, par l'intermédiaire d'un échangeur de chaleur et de clapets d'étranglement.

4. Procédé selon la revendication 1, caractérisé en ce que le câble de fibres crêpé est traité à la vapeur, séché, relaxé et/ou fixé.

5. Dispositif pour le traitement d'un câble de fibres, caractérisé par un dispositif d'ondulation aérodynamique, monté de manière étanche aux gaz sur un côté frontal, dont la buse d'ondulation présente une section transversale rectangulaire et comportant une cage raccordée, faite de barreaux parallèles au dispositif de transport, servant de sas d'entrée du produit, par une plaque perforée fixe, perméable aux gaz, dans le prolongement du bord inférieur de l'orifice de sortie de la buse d'ondulation, par un dispositif de transport de gaz pour insuffler du gaz au-dessous de la plaque perforée, afin de transporter flottant le gâteau crêpé, sans contact ou avec une force d'appui réduite, par la poussée du dispositif plisseur, et pour extraire le gaz insufflé par l'intermédiaire d'un ventilateur, d'un échangeur de chaleur et de clapets d'étranglement et pour le réintroduire du bas dans la zone de traitement, plusieurs de ces circuits pouvant être juxtaposés sous la forme de zones, par un orifice de sortie pour le produit à traiter et par une boîte enveloppant la buse jusqu'à l'orifice de sortie.

6. Dispositif selon la revendication 5, dans lequel le dispositif de traitement est constitué par un conduit allongé dont la section transversale est adaptée à celle du gâteau crêpé, qui comporte un fond perforé simple ou double servant de tamis de fond pour la distribution uniforme de l'écoulement longitudinal et transversal et qui comporte au-dessous une, chambre de distribution de gaz de profil triangulaire et au-dessus un collecteur de gaz plan ou conique servant de boîte.

7. Dispositif selon les revendications 5 et 6, caractérisé en ce que les dimensions intérieures de la boîte se rétrécissent vers l'orifice de sortie.

8. Dispositif selon les revendications 5 à 7, caractérisé en ce qu'au-dessus du gâteau crêpé, une autre plaque perforée perméable aux gaz ou des organes presseurs en forme de patins, montés dans la direction longitudinale, sont montés pour empêcher une déformation du gâteau crêpé.

9. Dispositif selon les revendications 5 à 8, caractérisé en ce que dans les différentes zones de traitement, le fluide de traitement gazeux consistant en air ou en vapeur, est mis en circulation par un ventilateur, à travers un échangeur de chaleur et le produit.

10. Dispositif selon les revendications 5 à 9, caractérisé en ce que de l'air de refroidissement est mis en circulation à la fin des zones de traitement.
